# EUROPÄISCHE PATENTSCHRIFT

(11) **EP 2 616 578 B1**
(45) Veröffentlichungstag und Bekanntmachung des Hinweises auf die Patenterteilung: **12.11.2014**
(21) Anmeldenummer: 11752567.5
(22) Anmeldetag: 09.09.2011
(51) Int. Cl.: D04H 1/46

(54) **VERFAHREN ZUR VERFESTIGUNG EINES FASERVLIESES**
METHOD FOR STRENGTHENING A NONWOVEN FABRIC
PROCÉDÉ POUR RENFORCER UN NON-TISSÉ

(30) Priorität: 14.09.2010 EP 10009534
(43) Veröffentlichungstag der Anmeldung: 24.07.2013
(73) Patentinhaber: Kelheim Fibres GmbH, 93309 Kelheim (DE)
(72) Erfinder: BERNT, Ingo, 93053 Regensburg (DE); ROGGENSTEIN, Walter, 93077 Bad Abbach (DE); TAUTENHAHN, Anemone, 93155 Hemau (DE)
(74) Vertreter: Nemec, Harald
(86) Internationale Anmeldenummer: PCT/EP2011/065621
(87) Internationale Veröffentlichungsnummer: WO 2012/034934

(56) Entgegenhaltungen:
- WO-A1-2006/134132

## Beschreibung

Die vorliegende Erfindung betrifft ein Verfahren zur Verfestigung eines Faservlieses mittels Wasserstrahlbehandlung.

Die Verfestigung von Faservliesen mittels Wasserstrahlen, auch "Hydroentanglement" oder "Spunlacing" genannt, ist dem Fachmann bestens bekannt.

Bei der Herstellung von Vliesstoffen nach dem Wasserstrahlverfahren wird die Verfestigung des vorgelegten Kardenvlieses durch eine Verflechtung und Verwirbelung der Fasern erreicht. Die vorgelegten Fasern werden durch die Wasserstrahlen erfasst, in Bewegung versetzt und durch eine Verwirbelungsbewegung dreidimensional miteinander verschlungen.

Als besonders geeignetes Fasermaterial für eine Wasserstrahlverfestigung wird allgemein Baumwolle angesehen, siehe z.B. den Artikel "Aquajet Spunlace Verfahren - Technik für Baumwollfasern" von Alfred Watzl, Fa. Fleissner. Als günstig werden dabei der niedrige Nassmodul der Baumwollfasern sowie die Tatsache, dass die Faser keinen runden, glatten Faserquerschnitt aufweist, angesehen.

Zum Erreichen hoher Vliesfestigkeiten sind Fasern mit einem hohen Elastizitätsmodul (nachfolgend: "E-Modul" genannt) geeignet. Dabei handelt es sich im wesentlichen um nicht-cellulosische Fasern.

Zur Erzielung ausreichender Vliesfestigkeiten werden im Zuge der Wasserstrahlverfestigung hohe Drücke benötigt, wodurch das Verfahren energieaufwendig ist.

Die vorliegende Erfindung stellt sich zur Aufgabe, ein Verfahren zur Wasserstrahlverfestigung von Faservliesen zur Verfügung zu stellen, welches mit einem geringerem Energieaufwand durchführbar ist.

Diese Aufgabe wird durch ein Verfahren zur Verfestigung eines Faservlieses mittels Wasserstrahlbehandlung gelöst, welches dadurch gekennzeichnet ist, dass das Faservlies Flachfasern in Form von kollabierten Viskose-Hohlfasern mit einem Verhältnis von Breite B zu Dicke D von B:D ≥ 10:1 enthält.

Weiters betrifft die vorliegende Erfindung einen wasserstrahlverfestigter Vliesstoff, enthaltend Flachfasern in Form von kollabierten Viskose-Hohlfasern mit einem Verhältnis von Breite B zu Dicke D von B:D ≥ 10:1.

Bevorzugte Ausführungsformen sind in den Unteransprüchen angeführt.

### Detaillierte Beschreibung der Erfindung

Es hat sich überraschenderweise gezeigt, dass der Einsatz von kollabierten Viskose-Hohlfasern in einem mittels Wasserstrahlen zu verfestigenden Faservlies dazu führt, dass bei der Wasserstrahlverfestigung bei gleichem Energieaufwand (d.h. Anwendung gleich hoher Behandlungsdrücke) höhere Vliesfestigkeiten resultieren als bei einem gleichartigen Vlies, welches keine Flachfasern enthält. Ebenso kann eine gewünschte Vliesfestigkeit unter geringerem Energieaufwand erreicht werden als dies bei einem Vlies der Fall wäre, welches keine cellulosischen Flachfasern enthält.

Dadurch kann Energie eingespart werden, und damit können die Prozesskosten reduziert werden. Zudem kann aufgrund der niedrigeren Drücke der apparative Aufwand geringer gehalten werden. Zudem ist es möglich, eine schonendere Verfestigung, d.h. bei niedrigeren Drücken, durchzuführen. Dies ist beispielsweise bei Mischungen mit Zellstoff, wo es bei hohen Drücken zu einem Auswaschen von Zellstoff kommt, oder auch bei Mischungen mit empfindlichen Fasern, von Vorteil. Zudem kann der Einsatz von synthetischen Fasern (zur Erzielung besonders hoher Festigkeiten) vermieden bzw. zumindest reduziert werden.

Im erfindungsgemäßen Verfahren weisen die im Faservlies enthaltenen Flachfasern bevorzugt ein Verhältnis B:D von 10:1 bis 30:1, insbesondere bevorzugt von 20:1 auf.

Die Flachfasern können bevorzugt einen Titer von 0,9 bis 5 dtex, insbesondere bevorzugt 1,3 bis 1,9 dtex aufweisen.

Flachfasern und deren Herstellung sind bekannt. Flachfasern haben im Unterschied zu dem üblicherweise im wesentlichen runden Querschnitt von Fasern einen im wesentlichen flachen bzw. länglichen Querschnitt.

Cellulosische Flachfasern können einerseits durch Verspinnen einer Cellulose oder ein Cellulosederivat enthaltenden Spinnmasse durch schlitzförmige Spinndüsen hergestellt werden. Im Fall von Viskosefasern können Flachfasern alternativ in Form von kollabierten Hohlfasern hergestellt werden. Dabei wird ein Gas, z.B. Stickstoff, oder ein Treibmittel, z.B. Natriumcarbonat, in die Spinnviskose eingemischt. Beim Verspinnen der Fasern durch an sich herkömmliche Düsen entstehen Hohlfasern, deren Wände aber bei Wahl entsprechender Verfahrensbedingungen so dünn sind, dass die Fasern kollabieren und danach in Form von Flachfasern vorliegen.

Die Herstellung von cellulosischen Flachfasern ist z.B. aus der GB 945,306 A, der US 3,156,605 A, der US 3,318,990, der GB 1,063,217 A bekannt. Solche Fasern wurden, wie zum Teil in den eben erwähnten Dokumenten beschrieben ist, insbesondere zur Verwendung bei der Papierherstellung vorgeschlagen.

Der Artikel C.R. Woodings, A. J. Bartholomew; "The manufacture properties and uses of inflated viscose rayon fibres"; TAPPI Nonwovens Symposium; 1985; pp. 155-165. Quelle: http://www.nonwoven.co.uk/publications_cat4.php, beschreibt verschiedene Typen von Hohlfasern und deren Verwendung.

Die WO 2006/134132 beschreibt die Verwendung von Viskoseflachfasern in einem Faserverbund mit dem Zweck, die Auflösbarkeit des Faserverbundes in Wasser zu verbessern. Die eingesetzten Flachfasern haben gemäß WO 2006/134132 bevorzugt eine krenellierte (zinnenartige) Oberfläche, sind also im Unterschied zu kollabierten Hohlfasern mittels Verspinnen durch eine Schlitzdüse hergestellt. Die gerippte Oberfläche solcher Flachfasern reduziert die Faser-Faser Haftung und damit die Festigkeit. Zum anderen ist die erreichbare Dicke bei herkömmlichen Flachfasern durch die Düsengeometrie beschränkt. Bei Ausspinnungen mit Düsen mit einer Öffnung von 25µm Höhe ergibt sich im allgemeinen eine Faserdicke von etwa 4-6µm. Um konsistent eine Faserdicke von etwa 2-3µm wie bei kollabierten Hohlfasern herzustellen, wäre eine Düsenöffnung von ca. 12,5µm Höhe notwendig, was weder in der Düsenherstellung, noch in der der Produktion von Viskosefasern mit herkömmlichen Verfahren wirtschaftlich praktikabel ist.

Die erfindungsgemäß eingesetzten Viskoseflachfasern sind demgegenüber kollabierte Hohlfasern, die wie oben erwähnt durch Einbringen von Gas oder eines Treibmittels (insbesondere Natriumcarbonat) in die Spinnviskose herstellbar sind. Die Faser kann vollständig kollabiert oder noch leicht geöffnet sein. Das Wasserrückhaltevermögen der Faser soll jedoch bevorzugt 200% oder weniger sein (gemessen gemäß DIN 53814). Der Faserquerschnitt der Fasern soll überwiegend flach und bevorzugt nicht verzweigt sein.

Der Anteil an den Flachfasern im Faservlies beträgt bevorzugt 5% bis 100%, insbesondere 20% oder mehr, besonders bevorzugt 50% oder mehr. Das Vlies kann somit vollständig aus den Flachfasern bestehen oder auch eine Mischung von den Flachfasern mit anderen Fasern enthalten. Als Mischungspartner kommen sämtliche cellulosischen und nicht-cellulosischen Fasermaterialien in Frage, die für eine Wasserstrahlverfestigung geeignet sind. Es ist für den Fachmann klar, dass der erfindungsgemäße Effekt (d.h. die Festigkeitssteigerung des Vlieses bzw. die Energieeinsparung) umso ausgeprägter ist, umso höher der Gehalt an Flachfasern im Vlies ist.

Die Erfindung betrifft auch einen wasserstrahlverfestigten Vliesstoff, enthaltend Flachfasern in Form von kollabierten Viskose-Hohlfasern mit einem Verhältnis von Breite B zu Dicke D von B:D≥ 10:1. Zu Details hinsichtlich der Flachfasern sowie deren Anteil im Vliesstoff siehe die Unteransprüche bzw. die obigen Ausführungen.

### Beispiele:

Zur Herstellung von wasserstrahlverfestigten Vliesstoffen wurden folgende Fasern, jeweils mit einem Titer von 1,7dtex eingesetzt:
   a) Standard-Viskosefaser (Type Danufil ®)
   b) Viskose-Flachfaser aus einem Hohlfaser-Verfahren; Faserdicke ca. 2-3µm; Verhältnis Breite:Dicke = ca. 20:1

Die Fasern wurden als Krempelvlies vorgelegt und in zwei Passagen beidseitig verfestigt.

Es wurden aus jeder Faser Vliesstoffe mit zwei Flächengewichten und mit jeweils zwei Verfestigungsstufen (leichtere - höhere Verfestigung) hergestellt.

Flächengewichte: 50g/m² bzw. 80g/m²

Verfestigungsstufen: (Verfestigungsdruck angegeben jeweils als Summe aller Drücke aller Düsenbalken in beiden Passagen)

| | |
|---|---|
| Flächengewicht 50g/m² - leichte Verfestigung: | 65bar |
| Flächengewicht 50g/m² - höhere Verfestigung: | 95bar |
| Flächengewicht 80g/m² - leichte Verfestigung: | 95bar |
| Flächengewicht 80g/m² - höhere Verfestigung: | 145bar |

Der höhere Verfestigungsdruck liegt somit jeweils ca. 50% über dem niedrigen Verfestigungsdruck.

### Prüfung:

An Standard-Prüflingen 5x25cm wurden für alle Vliesstoffe folgende Parameter bestimmt:
- Höchstzugkraft [N/5cm] in Produktionsrichtung (MD) und quer zur Produktionsrichtung (CD), jeweils nass und trocken
- Höchstzugkraftdehnung
bzw. daraus abgeleitet das Verhältnis MD/CD sowie die Summe MD + CD

Die Ergebnisse sind in den folgenden Tabellen zusammengefasst:

**Tabelle 1a - Vliesstoff aus Viskose-Flachfaser (erfindungsgemäß)**

| Flächengewicht | Verfestigungsstufe | Trocken | | | | |
|---|---|---|---|---|---|---|
| | | Höchstzugkraft [N/5cm] | | Dehnung [%] | | MD/CD |
| | | MD | CD | MD | CD | |
| 50 g/m² | Leicht | 40,1 | 34,0 | 17,0 | 31,4 | 1,18 |
| 50 g/m² | Hoch | 38,9 | 33,3 | 16,2 | 29,1 | 1,17 |
| 80 g/m² | Leicht | 62,0 | 60,9 | 18,3 | 34,5 | 1,02 |
| 80 g/m² | Hoch | 59,8 | 59,8 | 14,7 | 30,6 | 1,00 |

**Tabelle 1b - Vliesstoff aus Viskose-Flachfaser (erfindungsgemäß)**

| Flächengewicht | Verfestigungsstufe | Nass | | | | |
|---|---|---|---|---|---|---|
| | | Höchstzugkraft [N/5cm] | | Dehnung [%] | | MD/CD |
| | | MD | CD | MD | CD | |
| 50 g/m² | Leicht | 27,4 | 22,6 | 27,8 | 34,1 | 1,21 |
| 50 g/m² | Hoch | 29,9 | 24,6 | 27,9 | 31,0 | 1,22 |
| 80 g/m² | Leicht | 44,3 | 40,3 | 28,6 | 35,8 | 1,10 |
| 80 g/m² | Hoch | 45,0 | 37,8 | 28,5 | 31,7 | 1,19 |

**Tabelle 2a - Vliesstoff aus Standard-Viskosefaser (Vergleich)**

| Flächengewicht | Verfestigungsstufe | Trocken | | | | |
|---|---|---|---|---|---|---|
| | | Höchstzugkraft [N/5cm] | | Dehnung [%] | | MD/CD |
| | | MD | CD | MD | CD | |
| 50 g/m² | Leicht | 21,0 | 33,5 | 26,1 | 41,6 | 0,62 |
| 50 g/m² | Hoch | 38,8 | 42,5 | 30,6 | 37,8 | 0,91 |
| 80 g/m² | Leicht | 10,8 | 51,3 | 13,6 | 42,4 | 0,21 |
| 80 g/m² | Hoch | 29,7 | 69,2 | 19,5 | 36,1 | 0,43 I |

**Tabelle 2b - Vliesstoff aus Standard-Viskosefaser (Vergleich)**

| Flächengewicht | Verfestigungsstufe | Nass | | | | |
|---|---|---|---|---|---|---|
| | | Höchstzugkraft [N/5cm] | | Dehnung [%] | | MD/CD |
| | | MD | CD | MD | CD | |
| 50 g/m² | Leicht | 18,0 | 19,8 | 16,8 | 29,9 | 0,91 |
| 50 g/m² | Hoch | 21,3 | 24,7 | 25,1 | 30,5 | 0,86 |
| 80 g/m² | Leicht | 5,9 | 21,5 | 16,8 | 29,9 | 0,27 |
| 80 g/m² | Hoch | 18,5 | 41,2 | 25,1 | 30,5 | 0,45 |

Aus den obigen Daten lassen sich folgende Schlüsse ziehen:

### Dehnung:

Im trockenen Vliesstoff ist die Höchstzugkraftsdehnung (bei gleichem Flächengewicht und bei mit gleicher Verfestigung) bei den aus Flachfasern hergestellten Vliesstoffen deutlich geringer als bei aus Standard-Viskosefasern hergestelltem Vliesstoff. Dies ist vermutlich auf den höheren Anteil an Faser-Faser Bindungen zurückzuführen.

### MD/CD-Verhältnis:

Vliesstoffe mit Flachfasern zeigen bei gleichen Versuchseinstellungen ein wesentlich höheres MD/CD-Verhältnis als Vliesstoffe aus Standard-Viskosefasern.

Ausgehend von einem niedrigen MD/CD-Verhältnis bei niedrigen Verfestigungen erhöht sich das MD/CD-Verhältnis durch eine Umorientierung der Fasern im Verfestigungsprozeß. Das bei gleichen Drücken wesentlich höhere MD/CD-Verhältnis der Vliesstoffe aus Flachfasern gegenüber den Vliesstoffen aus Standard-Viskosefasern zeigt die deutlich höhere Flexibilität der Flachfaser, die den Verfestigungsprozeß wesentlich erleichtert.

### Festigkeit:

**Tabelle 3 - Vliesstoff aus Viskose-Flachfaser (erfindungsgemäß)**

| Flächengewicht | Verfestigungsstufe | Trocken | Nass |
|---|---|---|---|
| | | Höchstzugkraft [N/5cm] | Höchstzugkraft [N/5cm] |
| | | MD + CD | MD + CD |
| 50 g/m² | Leicht | 74,1 | 50,1 |
| 50 g/m² | Hoch | 72,3 | 54,5 |
| 80 g/m² | Leicht | 122,9 | 84,7 |
| 80 g/m² | Hoch | 119,6 | 82,8 |

**Tabelle 4 - Vliesstoff aus Standard-Viskosefaser (Vergleich)**

| Flächengewicht | Verfestigungsstufe | Trocken | Nass |
|---|---|---|---|
| | | Höchstzugkraft [N/5cm] | Höchstzugkraft [N/5cm] |
| | | MD + CD | MD+CD |
| 50 g/m² | Leicht | 54,5 | 37,8 |
| 50 g/m² | Hoch | 81,3 | 46,0 |
| 80 g/m² | Leicht | 62,1 | 27,4 |
| 80 g/m² | Hoch | 98,8 | 59,8 |

Zur Beurteilung der Festigkeit sei der einfacheren Betrachtung halber jeweils die Summe der Reißkräfte MD+CD herangezogen:
Bei den erfindungsgemäßen Vliesstoffen aus Flachfasern wird sichtbar, dass durch eine Erhöhung des Verfestigungsdrucks von "leicht" auf "hoch" keine höhere Festigkeit erreicht wird. Das heißt, dass das Vlies schon bei der jeweils niedrigen Verfestigungsstufe offenbar bereits maximal verfestigt worden ist.

Die Festigkeit eines Vliesstoffes korreliert bei gleicher Verfestigung normalerweise mit dem Flächengewicht.

In diesem Fall beträgt das Verhältnis der Flächengewichte 80g/m² zu 50g/m² = 1,6.

Ausgehend von beispielsweise einer gemessen Festigkeit von ca. 72 N/5cm des hoch verfestigten Vliesstoffes mit einem Flächengewicht von 50 g/m² würde man daher beim gleich hoch verfestigten Vliesstoff mit einem Flächengewicht von 80 g/m² eine Festigkeit von 72 * 1,6 = 115 N/5cm erwarten, was gut mit dem tatsächlich gemessen Wert von ca. 120 übereinstimmt.

Das heißt, das Vlies ist in allen vier Konfigurationen jeweils bereits maximal verfestigt.

Bei den Vliesstoffen aus Standard-Viskosefasern zeigt sich ein anderes Bild:
In der haptischen Beurteilung sind die beiden Vliese der leichten Verfestigungsstufe nur ungenügend verfestigt.

Bei Erhöhung des Verfestigungsdrucks von "leicht" auf "hoch" (um jeweils ca. 50%) ist jeweils eine deutliche Zunahme der Vliesfestigkeit festzustellen. Eine weitere Erhöhung des Drucks könnte hier also offenbar noch zu einer weiteren Verfestigung führen, d.h. dass für eine maximale Verfestigung ein noch höherer Druck notwendig wäre.

In der höheren Verfestigungsstufe des 50g/m²-Vliesstoffes liegt die Festigkeit für den trockenen Vliesstoff sogar etwas über der Festigkeit des Vliesstoffes aus Flachfasern. Dies ist wahrscheinlich in der höheren Einzelfaserfestigkeit der im Versuch verwendeten Fasern begründet (Standard-Viskosefaser: 22cN/tex; Viskose-Flachfaser: 16cN/tex). Man kann aber davon ausgehen, dass das Vlies hier weitgehend verfestigt ist.

Für ein vollständig verfestigtes Vlies mit einem Flächengewicht von 80 g/m² wäre daher nach obiger Rechnung mindestens eine Festigkeit von 81,3 x 1,6 = 130 N/5cm zu erwarten. Gemessen wurden aber lediglich ca. 99 N/5cm. Der 80g/m²-Vliesstoff ist somit auch bei Verwendung eines höheren Verfestigungsdrucks bei weitem noch nicht vollständig verfestigt.

Das Vlies hat in dieser Verfestigungsstufe nur ca. 75% seines Verfestigungspotenzials erreicht.

### Gegenüberstellung:

Das Beispiel der 80g/m²-Vliesstoffe zeigt deutlich die Vorteile der erfindungsgemäßen Verwendung von Flachfasern in der Wasserstrahl-Verfestigung.

Vliessstoff aus Viskose-Flachfaser - bei 95bar Verfestigungsdruck:
Festigkeit trocken (MD+CD) = 120N/5cm;
Festigkeit nass (MD+CD) = 83N/5cm

Vliesstoff aus Standard-Viskosefaser - bei 145bar Verfestigungsdruck:
Festigkeit trocken (MD+CD) = 99N/5cm;
Festigkeit nass (MD+CD) = 60N/5cm

Durch Verwendung von Viskose-Flachfasern im Vlies lassen sich also bei 50% niedrigeren Drücken 20% höhere (trocken) bzw. 40% höhere (nass) Festigkeiten erreichen als mit Standard-Viskosefasern.

## Patentansprüche

1. Verfahren zur Verfestigung eines Faservlieses mittels Wasserstrahlbehandlung,
**dadurch gekennzeichnet, dass** das Faservlies Flachfasern in Form von kollabierten Viskose-Hohlfasern mit einem Verhältnis von Breite B zu Dicke D von B:D ≥ 10:1 enthält.

2. Verfahren gemäß Anspruch 1, **dadurch gekennzeichnet, dass** die Flachfasern ein Verhältnis B:D von 10:1 bis 30:1, bevorzugt 20:1, aufweisen.

3. Verfahren gemäß Anspruch 1 oder 2, **dadurch gekennzeichnet, dass** die Flachfasern einen Titer von 0,9 bis 5 dtex, bevorzugt 1,3 bis 1,9 dtex aufweisen.

4. Verfahren gemäß einem der vorhergehenden Ansprüche, **dadurch gekennzeichnet, dass** der Anteil an Flachfasern im Vlies 5% bis 100%, bevorzugt 20% oder mehr, besonders bevorzugt 50% oder mehr beträgt.

5. Wasserstrahlverfestigter Vliesstoff, enthaltend Flachfasern in Form von kollabierten Viskose-Hohlfasern mit einem Verhältnis von Breite B zu Dicke D von B:D ≥ 10:1.

6. Vliesstoff gemäß Anspruch 5, **dadurch gekennzeichnet, dass** die Flachfasern ein Verhältnis B:D von 10:1 bis 30:1, bevorzugt 20:1, aufweisen.

7. Vliesstoff gemäß Anspruch 5 oder 6, **dadurch gekennzeichnet, dass** die Flachfasern einen Titer von 0,9 bis 5 dtex, bevorzugt 1,3 bis 1,9 dtex aufweisen.

8. Vliesstoff gemäß einem der Ansprüche 5 bis 7, **dadurch gekennzeichnet, dass** der Anteil an den Flachfasern im Faservlies 5% bis 100%, bevorzugt 20% oder mehr, besonders bevorzugt 50% oder mehr beträgt.

## Claims

1. A method for strengthening a nonwoven fabric by means of a water jet treatment, **characterized in that** the nonwoven fabric contains flat fibres in the form of collapsed hollow viscose fibres with a ratio of width B to thickness D of B:D ≥ 10:1.

2. A method according to claim 1, **characterized in that** the flat fibres have a ratio B:D ranging from 10:1 to 30:1, preferably of 20:1.

3. A method according to claim 1 or 2, **characterized in that** the flat fibres have a titre ranging from 0.9 to 5 dtex, preferably from 1.3 to 1.9 dtex.

4. A method according to any of the preceding claims, **characterized in that** the amount of flat fibres in the nonwoven material is 5% to 100%, preferably 20% or more, particularly preferably 50% or more.

5. A hydroentangled nonwoven fabric, containing flat fibres in the form of collapsed hollow viscose fibres with a ratio of width B to thickness D of B:D ≥ 10:1.

6. A nonwoven fabric according to claim 5, **characterized in that** the flat fibres have a ratio B:D ranging from 10:1 to 30:1, preferably of 20:1.

7. A nonwoven fabric according to claim 5 or 6, **characterized in that** the flat fibres have a titre ranging from 0.9 to 5 dtex, preferably from 1.3 to 1.9 dtex.

8. A nonwoven fabric according to any of claims 5 to 7, **characterized in that** the amount of flat fibres in the nonwoven fabric is 5% to 100%, preferably 20% or more, particularly preferably 50% or more.

## Revendications

1. Procédé pour le renforcement d'un non tissé au moyen d'un traitement par jet d'eau, **caractérisé en ce que** le non tissé contient des fibres plates sous la forme de fibres creuses de viscose collapsées ayant un rapport entre la largeur L et l'épaisseur E de L : E ≥ 10 : 1.

2. Procédé selon la revendication 1, **caractérisé en ce que** les fibres plates présentent un rapport L : E entre 10 : 1 et 30 : 1, de préférence de 20 : 1.

3. Procédé selon les revendications 1 ou 2, **caractérisé en ce que** les fibres plates présentent un titre entre 0,9 et 5 dtex, de préférence entre 1,3 et 1,9 dtex.

4. Procédé selon l'une des revendications précédentes, **caractérisé en ce que** la proportion de fibres plates dans le non tissé est entre 5 % et 100 %, de préférence de 20 % ou plus, de manière particulièrement préférée de 50 % ou plus.

5. Textile non tissé, renforcé par un jet d'eau, contenant des fibres plates sous la forme de fibres creuses de viscose collapsées, ayant un rapport entre la largeur L et l'épaisseur E de L : E ≥ 10 : 1.

6. Textile non tissé selon la revendication 5, **caractérisé en ce que** les fibres plates présentent un rapport L : E entre 10 : 1 et 30 : 1, de préférence de 20 : 1.

7. Textile non tissé selon les revendications 5 ou 6, **caractérisé en ce que** les fibres plates présentent un titre entre 0,9 et 5 dtex, de préférence entre 1,3 et 1,9 dtex.

8. Textile non tissé selon l'une des revendications 5 à 7, **caractérisé en ce que** la proportion de fibres plates dans le non tissé se situe entre 5 % et 100 %, de préférence à 20 % ou plus, de manière particulièrement préférée à 50 % ou plus.
